# EUROPÄISCHE PATENTSCHRIFT

(11) **EP 0 213 113 B1**
(45) Veröffentlichungstag und Bekanntmachung des Hinweises auf die Patenterteilung: **12.12.1990**
(21) Anmeldenummer: 86890217.2
(22) Anmeldetag: 24.07.1986
(51) Int. Cl.: C22C 32/00, C22C 1/05

(54) **Verfahren zum Herstellen von Sinterformkörpern aus einer Aluminium-Sintermischung**
Method of producing sintered bodies from an aluminium sinter mixture
Fabrication d'articles frittés à partir d'un mélange pour frittage d'aluminium

(30) Priorität: 25.07.1985 AT 2204/85
(43) Veröffentlichungstag der Anmeldung: 04.03.1987
(73) Patentinhaber: Miba Sintermetall Aktiengesellschaft, A-4663 Laakirchen (AT)
(72) Erfinder: Jangg, Gerhard, Dr., A-1238 Wien (AT); Schröder, Klaus, Dr., A-1090 Wien (AT); Franek, Friedrich, Dr., A-3100 St. Pölten (AT)
(74) Vertreter: Hübscher, Gerhard, Dipl.-Ing.

(56) Entgegenhaltungen:
- EP-A- 130 034
- EP-A- 0 178 046
- EP-A- 0 191 707
- DE-B- 2 253 282
- GB-A- 721 821
- US-A- 3 885 959

## Beschreibung

Die Erfindung bezieht sich auf ein Verfahren zum Herstellen von Sinterformkörpern aus einer Aluminium-Sintermischung mit einem pulverigen Zusatz aus verschleißfesten, nicht metallischen Verbindungen von Elementen mit einem Schmelzpunkt über dem des Aluminiums, wobei die Sintermischung zu einem Formkörper gepreßt, auf eine Sintertemperatur unterhalb des Schmelzpunktes von Aluminium erwärmt und unter Schutzgasatmosphäre gesintert wird.

Sinterformkörper aus einer Aluminium-Sintermischung lassen sich nicht nur in großen Stückzahlen mit hoher Fertigungsgenauigkeit herstellen, sondern weisen auch ein vergleichsweise niedriges spezifisches Gewicht und eine gute Korrosionsbeständigkeit auf. Diesem Vorteil steht allerdings der Nachteil einer geringen Verschleißbeständigkeit gegenüber. Um die Verschleißbeständigkeit zu verbessern, bietet sich die Möglichkeit an, die Sinterformkörper mit einer verschließfesten Schutzschicht zu überziehen. Eine Hartbeschichtung durch eine chemische Abscheidung, beispielsweise von Titankarbid, Titannitrid oder von Borid aus der Gasphase, ist allerdings bei Aluminiumwerkstoffen nicht zielführend, weil die Beschichtungsverfahren Reaktionstemperaturen über dem Schmelzpunkt des Aluminiums erfordern. Werden physikalische Verfahren zum Aufbringen verschleißfester Schichten, wie Aufdampfen, lonenimplantieren u. dgl., angewandt, so werden im allgemeinen nur dünne, rasch abtragbare Schichten erhalten. Außerdem sind diese Verfahren für eine Beschichtung von billigen Massenteilen zu teuer. Gleiches gilt für die Aufbringung von galvanischen Schichten. Dazu kommt, daß zumindest beim Aufbringen dickerer Schichten die sehr gute Maßhaltigkeit der Sinterformkörper beeinträchtigt wird.

Wird der Aluminium-Sintermischung zur Verbesserung ihrer Verschließbeständigkeit eine verschleißfestere, intermetallische Verbindung, beispielsweise eine durch Verdüsen pulverisierte Mo-Co-Siliziumlegierung, zugemischt, so reagieren die metallischen Zusätze während des Sinterns mit dem Matrixwerkstoff und bilden unter einer vergleichsweise starken Sinterschwellung spröde Zwischenschichten, die bei einer Verschleißbeanspruchung herausbrechen. Werden anderseits in die Aluminiummatrix nicht mit der Matrix reagierende Teilchen eingelagert, so legieren diese zwar nicht, doch werden sie auch nur schlecht eingebunden. In diesem Zusammenhang ist es aus der nicht vorveröffentlichten EP-A--191 707 bekannt, der Aluminiummatrix AI₂0₃ zuzugeben, das auch bei höheren Sintertemperaturen, bei denen flüssige Phasen auftreten, nicht mit dem Aluminium reagiert.

Nach der GB-A-721 821 ist es bekannt, dem Aluminium Titankarbid mit Nickel zuzusetzen, um über das Nickel eine entsprechende Benetzung der Titankarbiteilchen zu erreichen. Diese Zusätzte führen jedoch zu einer unerwünschten Versprödung.

Werden die zur Verschleißverminderung eingesetzten Pulver nicht unter einem Flüssigphasensintern in die Aluminiummatrix eingebaut, so kann von vornherein die notwendige Verbindung zwischen den Einlagerungen und der Matrix nicht zustandekommen. Aus diesem Grunde ist ein anderes bekanntes Verfahren (DE-B-2 253 282), bei dem ein Siliziumkarbidpulver mit dem metastabilen Legierungspulver gemischt wird, bevor diese Pulvermischung heiß verdichtet bzw. warm verformt wird, für die Verbesserung der Verschleißbeständigkeit eines Aluminium-Sinterwerkstoffes ungeeignet.

Die Bindung zwischen den härteren Einlagerungen und der Matrix über eine Flüssigphase bringt jedoch die Gefahr mit sich, daß die feine Verteilung der härteren Einlagerungen in der Matrix beeinträchtigt wird, was nicht nur die mechanischen Eigenschaften des Werkstoffes beeinflußt, sondern auch die Maßhaltigkeit. Um diesen Gefahren vorzubeugen, wurde schließlich vorgeschlagen (EP-A-130 034), die härteren Einlagerungen zusammen mit dem Matrixwerkstoff zu vermahlen und dann die erhaltene Pulvermischung im wesentlichen ohne Flüssigphase zi sintern, was jedoch eine Bindung unter flüssiger Phase nicht gleichwertig ersetzen kann.

Der Erfindung liegt somit die Aufgabe zugrunde, ein Verfahren anzugeben, mit dessen Hilfe maßhaltige Sinterformkörper aus eienr Aluminium-Sintermischung mit einem vergleichsweise hohen Verschleißwiderstand erhalten werden können.

Ausgehend von einem Verfahren der eingangs geschilderten Art löst die Erfindung die gestellte Aufgabe dadurch, daß als pulveriger Zusatz Oxide bzw. Silikate verwendet werden, die hinsichtlicht der freien Reaktionsenthalpie unedler als die entsprechende Aluminiumverbindung bzw. das Aluminium sind, die von dem Aluminium der Matrix an der Oberfläche anreduziert werden und die dabei mit dem Aluminium im Bereich der Sintertemperatur unter Ausbildung einer Haftschicht mit einer Stärke von 0,01 bis 1,0 um zwischen den Zusatzteilchen und der Matrix Mischkristalle bilden, und daß die Teilchen des 0,5 bis 50 Vol % der Sintermischung ausmachenden pulverigen Zusatzes kugelige Gestalt mit einem Korndurchmesser zwischen 30 und 300 pm aufweisen.

Durch das Aluminium der Matrix wird die Oberfläche der eingelagerten Oxide bzw. Silikate anreduziert. Wegen der gegenüber der entsprechenden Aluminiumverbindung bzw. dem Aluminium negativeren freien Reaktionsenthalpie der Zusätze würde diese Reaktion jedoch sehr rasch wieder aufhöhren, wenn sich nicht Mischkristalle bilden könnten, die die Aktivitäten ändern, so daß auch bei einer positiven Differenz der freien Enthalpie solche Oxide bzw. Silikate mit dem Aluminium reagieren können. Diese Reaktion bleibt jedoch schon nach Erreichen einer vergleichsweise geringen Konzentration an Mischkristallen im Bereich der Phasengrenzflächen stehen, weil wegen des Aktivitätsausgleiches keine weiteren Teilchen mehr anreduziert werden können. Die gebildete Haftschicht bleibt folglich wegen der geringen umgesetzten Menge sehr dünn und wirkt darüber hinaus aufgrund des hohen Schmelzpunktes als Diffusionssperre, wodurch eine weitergehende Reaktion durch ein Abdiffundieren wirksam gehemmt wird. Auch wenn intermetallische Phasen von sich aus spröde sind, bleiben die gebildeten Haftschichten zufolge ihrer geringen Dicke verformbar und verhalten sich duktil, so daß die verschließfesteren Teilchen gut eingebunden und nicht losgerissen werden, was den Verschleißwiderstand solcher Sinterformkörper erheblich vergrößert.

Besonders vorteilhafte Bedingungen ergeben sich beim Einsatz von Silikaten, weil bei deren Verwendung die Mischkristallbildung zwischen dem Aluminium und dem silikatischen Anteil des Silikates überwiegt. Bei Silikaten von Metallen, die hinsichtlich der freien Enthalpie unedler als Aluminium sind, bilden sich daher unter einem Anreduzieren des silikatischen Anteils die erwünschten Haftschichten. Die Umsetzung kommt allerdings nach Erreichen einer bestimmten Schichtstärke und nach dem Einbau von etwas gebildeten Aluminiumoxid in die Oberfläche der Teilchen praktisch zum Stillstand, wobei eine weitere Umsetzung nur durch eine Diffusion von Aluminium bzw. Silizium durch die Zwischenschicht möglich ist, die ein solches Diffundieren jedoch stark hemmt.

Die sehr geringe Reaktion der nichtmetallischen Zusatzteilchen mit der Aluminiummatrix verändert im Gegensatz von metallischen Zusatzstoffen das Sinterverhalten der Aluminium-Sintermischung gegenüber den zusatzmittelfreien Sintermischungen praktisch nicht. Es können folglich die für die Herstellung von Sinterformkörpern ohne verschleißmindernde Zusätze vorteilhaften Sinterbedingungen auch für das Sintern der Aluminium-Sintermischungen mit solchen verschleißmindernden Silikaten bzw. Oxiden angewendet werden.

Zur Erzielung einer, guten Verschleißbeständigkeit sollen die Teilchen des pulverigen Oxid- bzw. Silikat-Zusatzes kugelige Gestalt mit einem Korndurchmesser zwischen 30 und 100 um aufweisen. Liegt der Korndurchmesser unter dem angegebenen Bereich, ergibt sich keine merkbare Verbesserung der Verschleißbeständigkeit, weil die verschleißfesten Zusatzteilchen während der Verschleißbeanspruchung in das Matrixgrundgefüge eingedrückt werden können. Außerdem führt eine zu geringe Korngröße zu einem Festigkeitsverlust der Formkörper. Eine große Anzahl sehr feiner Zusatzteilchen behindert nämlich die Ausbildung der die Festigkeit des Werkstoffes bestimmenden Sinterbrücken. Übersteigt die Korngröße ein bestimmtes Maß, so besteht die Gefahr, daß die Zusatzteilchen aus dem Gefüge herausgerissen werden. Darüber hinaus können sich bereits Schwierigkeiten hinsichtlich der unterschiedlichen Wärmedehnungskoeffizienten der nichtmetallischen Einlagerungen und der Aluminiummatrix ergeben. Besonders vorteilhafte Bedingungen werden erhalten, wenn der Korndurchmesser des pulverigen Oxid- bzw. Silikat-Zusatzes zwischen 50 und 200 pm liegt. Zusatzteilchen mit kugeliger Gestalt stellen bessere mechanische Eigenschaften des Sinterformkörpers sicher, wobei insbesondere eine bessere Bruchdehnung erreicht werden kann. Außerdem ist die Verpreßbarkeit der Grünlinge größer und der Werkzeugverschleiß beim Verpressen der Grünlinge geringer.

Um eine wirksame Verbesserung des Verschleißverhaltens des Sinterwerkstoffes zu erhalten, soll der Gehalt an Oxiden bzw. Silikaten wenigstens 0,5 Vol % der Sintermischung ausmachen, Steigt der Gehalt dieses zusatzes über 50 Vol % an, wird die Festigkeit der Sinterwerkstoffe beeinträchtigt. Im allgemeinen wird daher ein Zusatz an Oxiden bzw. Silikaten von 1 bis 30 Vol % zur Aluminium-Sintermischung die besten Ergebnisse sicherstellen.

Die Härte der eingesetzten Oxide bzw. Silikate spielt für die Verschleißeigenschaften des Sinterformkörpers nur eine untergeordnete Rolle, weil alle in Frage kommenden Oxide bzw. Silikate eine ausreichend hohe Härte aufweisen.

Bei einem Sinterformkörper, bei dem in der Aluminiummatrix Oxide und/oder Silikate von Elementen mit einem Schmelzpunkt über dem des Aluminiums eingebaut sind, die hinsichtlich der freien Reaktionsenthalpie unedler als die entsprechende Aluminiumverbindung bzw. das Aluminium sind und mit dem Aluminium im Bereich der Sintertemperatur Mischkristalle bilden, können somit die Vorteile herkömmlicher Aluminium-Sinterformkörper mit dem Vorteil einer erheblichen Verbesserung im Verschleißverhalten verbunden werden. Die sich bildenden Haftschichten zwischen den eingelagerten, verschleißfesten Teilchen und der Matrix ist hinsichtlich der Schichtdicke auf 0,01 bis 1,0 pm beschränkt, so daß trotz der spröden intermetallischen Phasen ein duktiles Verhalten erzielt wird, das eine gute Einbindung der verschleißfesten Teilchen in die Matrix auch bei größeren Verschleißbeanspruchungen des Werkstoffes sicherstellt.

### Ausführungsbeispiele

1. Eine handelsübliche Aluminium-Sintermischung, die 1,5 Gew % eines Preßhilfsmittels enthält, wird in einem Taumelmischer mit 10 Gew % (=ca. 10 Vol %) handelsüblicher Glasperlen mit einer Korngröße von 50 bis 150 pm während zweier Stunden gemischt. Diese Aluminium-Sintermischung wird in herkömmlicher Weise mit entsprechenden Werkzeugen unter einem Druck von 3,5 t/cm² zu Formteilen gepreßt, die eine hohe Grünfestigkeit und eine hohe Preßdichte aufweisen. Bei dem gewählten Preßdruck und der Zusatzmenge an Glaskugeln ist kein Bruch der Glaskugeln während der Verpressung zu befürchten.

Die so hergestellten Grünlinge werden nach einem Entwachsen während 20 Minuten bei 590°C gesintert. Bei einer Sinterschwindung von weniger als 0,1 % werden Formkörper mit einer Zugfestigkeit von 140 N/mm² (Tl -Zustand) bzw. 240 N/ mm² (T6-Zustand) erhalten. Der auf einem Verschleißprüfstand gegenüber einer kunststoffgebundenen Siliziumkarbidscheibe gemessene Verschleiß konnte durch die Silikateinlagerung gegenüber Aluminium-Sinterkörpern ohne diesen Zusatz auf ca. 45% herabgesetzt werden.

2. Zu einer handelsüblichen Alumnium-Sintermischung werden entsprechend dem Beispiel 1 ein handelsübliches Zirkoniumsilikat von 20 Gew% (=ca. 15 Vol %) mit einem Korndurchmesser von 80 bis 100 um zugemischt. Nach einem Verpressen dieser Sintermischung zu Grünlingen mit einem Druck von 3,5 t/cm² wurden die Grünlinge bei einer Sintertemperatur von 595°C und einer Sinterzeit von 20 Minuten gesintert. Die Festigkeit der so erhaltenen Sinterformkörper betrug 145 N/mm² (T1) und 250 N/mm² (T6). Die Maßänderung beim Sintern wurde mit ±0,1% bestimmt. Die Vergrößerung des Verschleißwiderstandes gegenüber zusatzfreien Sinterformkörpern wurde mit 35% gemessen.

## Patentansprüche

1. Verfahren zum Herstellen von Sinterformkörpern aus einer Aluminium-Sintermischung mit einem pulverigen Zusatz aus verschleißfesten, nichtmetallischen Verbindungen von Elementen mit einem Schmelzpunkt über dem des Aluminiums, wobei die Sintermischung zu einem Formkörper gepreßt, auf eine Sintertemperatur unterhalb des Schmelzpunktes von Aluminium erwärmt und unter Schutzgasatmosphäre gesintert wird, mit der Maisgabe daß als pulveriger Zusatz Oxide bzw. Silikate verwendet werden, die hinsichtlich der freien Reaktionsenthalpie unedler als die entsprechende Aluminiumverbindung bzw. das Aluminium sind, die von dem Aluminium der Matrix an der Oberfläche anreduziert werden und die dabei mit dem Aluminium im Bereich der Sintertemperatur unter Ausbildung einer Haftschicht mit einer Stärke von 0,01 bis 1,0 pm zwischen den Zusatzteilchen und der Matrix Mischkristalle bilden, und daß die Teilchen des 0,5 bis 50 Vol. % der Sintermischung ausmachenden pulverigen Zusatzes kugelige Gestalt mit einem Kornduchmesser zwischen 30 und 300 µm aufweisen.

2. Verfahren nach Anspruch 1, dadurch gekennzeichnet, daß der Korndurchmesser des pulverigen Zusatzes zwischen 50 und 200 um liegt.

3. Verfahren nach Anspruch 1 oder 2, dadurch gekennzeichnet, daß die Sintermischung 1 bis 30 Vol. % an pulverigem Zusatz enthält.

4. Sinterformkörper aus einer Aluminium-Sintermischung mit einem Zusatz aus verschleißfesten Pulverteilchen, dadurch gekennzeichnet, daß in der Matrix Oxide bzw. Silikate von Elementen mit einem Schmelzpunkt über dem des Aluminiums eingebaut sind, die hinsichtlich der freien Reaktionsenthalpie unedler als die entsprechende Aluminiumverbindung bzw. das Aluminium sind und mit dem Aluminium im Bereich der Sintertemperatur unter Ausbildung einer Haftschicht mit einer Stärke von 0,01 bis 1,0 um zwischen den verschleißfesten Pulverteilchen und der Matrix Mischkristalle bilden, und daß die 0,5 bis 50 Vol. % der Matrix ausmachenden Pulverteilchen kugelige Gestalt mit einem Korndurchmesser zwischen 30 und 300 µm aufweisen.

## Revendications

1. Procédé pour fabriquer des corps de moulage frittés à partir d'un mélange à fritter à base d'aluminium avec une addition pulvérulente de composés d'éléments non-métalliques résistant à l'abrasion et ayant un point de fusion au-dessus de celui de l'aluminium, tandis que le mélange à fritter est pressé en un corps moulé, échauffé à une température en-dessous du point de fusion de l'aluminium et fritté sous gaz inerte de protection, avec pour prescription que soient utilisés, en tant qu'addition pulvérulente, des oxydes et/ou des silicates qui, du point de vue de l'enthalpie libre de réaction, sont moins nobles que le composé correspondant d'aluminium ou que l'aluminium, qui subissent à leur surface une attaque par réduction par l'aluminium de la matrice et qui forment dans ces conditions des solutions solides avec l'aluminium dans la zone de la température de frittage en donnant naissance à une couche d'adhérence faisant une épaisseur de 0,01 à 1,0 pm entre les particules de l'addition et la matrice, et que les particules de l'addition pulvérulente faisant 0,5 à 50% en volume du mélange à fritter présentent une configuration sphérique avec un diamètre de grain compris entre 30 et 300 pm.

2. Procédé suivant la revendication 1, caractérisé par le fait que le diamètre des grains de l'addition pulvérulente se situe entre 50 et 200 um.

3. Procédé suivant la revendication 1 ou 2, caractérisé par le fait que le mélange à fritter contient 1 à 30% en volume d'addition pulvérulente.

4. Corps de moulage fritté en un mélange à fritter à base d'aluminium avec une addition composée de particules pulvérulentes et résistantes à l'brasion, caractérisé par le fait que dans la matrice sont incorporés des oxydes et/ou des silicates d'éléments qui ont un point de fusion au-dessus de celui de l'aluminium, qui sont, du point de vue de l'enthalpie libre de réaction, moins nobles que le composé correspondant d'aluminium ou que l'aluminium, et qui forment des solutions solides avec l'aluminium dans la zone de la température de frittage en donnant naissance à une couche d'adhérence faisant une épaisseur de 0,01 à 1,0 µm entre les particules pulvérulentes résistant à l'abrasion et la matrice, et que les particules pulvérulentes faisant 0,5 à 50% en volume de la matrice présentent une configuration sphérique avec un diamètre de grain compris entre 30 et 300 pm.

## Claims

1. A method of producing sintered mouldings from a sintered aluminium mixture containing a pulverulent additive made up of wear-resistant non-metallic compounds of elements having a melting point above that of aluminium, the sintered mixture being compressed into a moulding, heated to a sintering temperature below the melting point of aluminium, and sintered in a protective gas atmosphere, the pulverulent additive comprising oxides or silicates which as regards free reaction enthalpy are less noble than the corresponding aluminium compound or aluminium, and which are partly reduced by the aluminium in the matrix on the surface and which form mixed crystals with the aluminium in the sintering-temperature range, forming an adhesive layer between 0.01 and 1.0 µm thick between the particles of additive and the matrix, and the particles of the pulverulent additive, which makes up 0.5 to 50% by volume of the sintered mixture, are spherical and are between 30 and 300 µm in diameter.

2. A method according to claim 1, characterised in that the particle diameter of the pulverulent additive is between 50 and 200 pm.

3. A method according to claim 1 or 2, characterised in that the sintered mixture contains 1 to 30% by volume of pulverulent additive.

4. Sintered mouldings made from a sintered aluminium mixture also containing wear-resistant pulverulent particles, characterised in that the matrix contains oxides or silicates of elements having a melting point above that of aluminium and less noble than aluminium or the corresponding aluminium compound as regards free reaction enthalpy, and forming mixed crystals with the aluminium in the sintering-temperature range, forming an adhesive layer between 0.01 and 1.0 pm thick between the wear-resistant powder particles and the matrix, and the powder particles, which make up 0.5 to 50% by volume of the matrix, are spherical and are between 30 and 300 pm in diameter.
